# EUROPÄISCHE PATENTSCHRIFT

(11) **EP 0 056 157 B1**
(45) Veröffentlichungstag und Bekanntmachung des Hinweises auf die Patenterteilung: **29.05.1985**
(21) Anmeldenummer: 81110811.7
(22) Anmeldetag: 29.12.1981
(51) Int. Cl.: D21H 3/80, D21H 5/10

(54) **Verwendung von 7-Hydroxy-cumarin-Verbindungen zum Imprägnieren von Papier**
Use of 7-hydroxy-coumarin compounds for impregnating paper
Utilisation de composés 7-hydroxy-coumarine pour l'imprégnation du papier

(30) Priorität: 08.01.1981 DE 3100295
(43) Veröffentlichungstag der Anmeldung: 21.07.1982
(73) Patentinhaber: BAYER AG, 51368 Leverkusen (DE)
(72) Erfinder: Harnisch, Horst, Dr., D-5203 Much (DE)

## Beschreibung

Gegenstand der Erfindung ist die Verwendung von 7-Hydroxy-cumarin-Verbindungen der allgemeinen Formel worin
A für einen heterocyclischen Rest, der in der Farbstoffchemie übliche nichtionogene Substituenten enthalten kann,
R für Wasserstoff oder Cyan und
Z für Sauerstoff oder NH stehen und

der Ring B nichtionisch weiter substituiert sein kann, insbesondere durch eine C₁- bis C₃-Alkylgruppe oder ein Chloratom,
zum Imprägnieren von Papier, insbesondere zum Imprägnieren von fälschungssicher zu machenden Papieren.

In der DE-A- 2 747 349 wird die Überlegenheit des Pyranins zum Imprägnieren von fälschungssicher zu machenden Papieren gegenüber bisher verwendeten Indikatoren hervorgehoben. Überraschenderweise lassen sich Verbindungen der Formel trotz des Fehlens wasserlöslich machender Sulfonsäuregruppen vorteilhaft zum Imprägnieren derartiger Papiere verwenden. Sie zeigen bei der Einwirkung alkalisch reagierender Tintenlöscher eine überlegene Gelb- bzw. Rotfärbung, die sich durch hohe Farbstärke und Beständigkeit auszeichnet.

Aus der FR-A- 2 410 702 ist die Verwendung von 7-Hydroxy-4-methyl-cumarin, gegebenenfalls im Gemisch mit Pyranin, zur Herstellung fälschungssicheren Papiers bekannt. Diese Stoffe zeigen nur geringe Farbänderungen beim Behandeln der Papiere mit Alkali.

Heterocyclische Reste A können beispielsweise der Oxazol-, Benzoxazol-, Thiazol-, Benzthiazol-, Imidazol-, Benzimidazol-, Furan-, Benzo[b]furan-, Thiophen-, Benzo[b]thiophen-, Pyridin-, Chinolin-, Pyrimidin-, Chinazolon-, Chinoxalin-, 1,2,4-Benzthiadiazin-1,1-dioxid-, 1,3,4-Oxadiazol-, 1,3,4-Thiadiazol-, 1,2,3-Triazol-1-, 1,2,3-Triazol-2-, 1,2,4-Triazol-1- oder Benzo-s-triazol-Reihe angehören, wobei den aufgeführten benzanellierten Heterocyclen auch noch ein weiterer Benzoring ankondensiert sein kann.

Bevorzugte heterocyclische Reste A sind solche der Benzthiazol-, Benzoxazol-, Benzimidazol-, Chi- nazol-4-on-, Benzo[b]furan-, Benzo[b]thiophen-, 5-Phenyl-1,3,4-oxadiazol-, 5-Phenyl-1,3,4-thiadiazol- oder Pyridin-Reihe.

Geeignete, in der Farbstoffchemie übliche Substituenten sind beispielsweise C₁- bis C₄-Alkyl, C₁- bis C₄-Alkoxy, Phenyl-C₁- bis C₃-alkyl, Cyclohexyl, gegebenenfalls durch 1-2 C₁- bis C₄-Alkyl, C₁- bis C₂-Alkoxy und/oder Chlor substituiertes Phenyl, Trifluormethyl, Chlor, C₁- bis C₄-Alkoxycarbonyl, Carboxyl, gegebenenfalls durch 1-2 C₁- bis C₄-Alkylreste substituierte Carbamoyl- oder Sulfamoylgruppen, C₁- bis C₄-Alkylsulfonyl, Phenyl-C1- bis C₃-alkylsulfonyl, Phenylsulfonyl, C₁- bis C₄-Alkylmercapto und Phenylmercapto.

Im Rahmen der Erfindung sind bevorzugte Verbindungen solche der Formel worin
Z für Sauerstoff oder NH,
R für Wasserstoff oder Cyan,
X für -0-, -S- oder -N(R¹)-,
R' für Wasserstoff, C₁- bis C₄-Alkyl, Benzyl oder Phenyl und
D für die restlichen Glieder eines Benzoxazol-2-yl-, Benzthiazol-2-yl-, Benzimidazol-2-yl, Chinazol-4-on-2-yl-, 5-Phenyl-1,3,4-oxadiazol-2-yl- oder 5-Phenyl-1 ,3,4-thiadiazol-2-yl-Restes stehen, wobei
D gegebenenfalls durch 1-2 C₁- bis C₄-Alkyl, 1-2 Chlor, C₁- bis C₂-Alkoxy, Phenyl, Cyclohexyl, C₁- bis C4-Alkylsulfonyl, Carboxy oder C₁- bis C₂-Alkylcarbonyl substituiert sein kann.

Von besonderer technischer Bedeutung sind diejenigen Verbindungen der Formel II, in welchen
Z für Sauerstoff und
R für Wasserstoff stehen und
X und D zusammen ein gegebenenfalls in der angegebenen Weise substituiertes Benzoxazol-Ringsystem bilden.

Die Verbindungen der Formel I sind großenteils bekannt (DE-A-2 702 237) oder können nach bekannten Verfahren hergestellt werden, insbesondere dadurch, daß man einen Resorcylaldehyd worin
B die oben genannte Bedeutung besitzt,
mit einer Verbindung der Formel worin
Q für eine gegebenenfalls funktionell abgewandelte Carboxylgruppe steht und
A die oben angegebene Bedeutung besitzt,

unter Cumarinringschluß kondensiert und gegebenenfalls anschließend mit Alkalicyanid/Brom in an sich bekannter Weise cyanidiert.

' Als funktionell abgewandelte Carboxylgruppe kommen insbesondere C₁- bis C₄-Alkylester, gegebenenfalls durch 1-2C₁- bis C₄-Alkylreste substituierte Carbonamide, Carbopiperidid, Carbopyrrolidid, Carbomorpholid, Carbothiomorpholid, Carbopiperazid und die Nitrilgruppe in Betracht.

Im Falle Q = CN kann das primär bei der Kondensation entstehende Cumarin-2-imid (Formel mit Z = NH) anschließend gewünschtenfalls noch durch Behandlung mit einer wäßrigen Mineralsäure, wie Salzsäure oder Schwefelsäure, zur Cumarinverbindung I (mit Z = 0) verseift werden.

Die an sich bekannte Methode der Einführung einer 4-Cyangruppe in das Cumarinringsystem mit Alkalicyanid und Brom, die hier zur Herstellung von Verbindungen der Formel I, in welchen R = CN bedeutet, dient, ist in D^{y}es and Pigments 1 (1980) 3-15 sowie in der _{D}E-_{A}-2 844 299 beschrieben. Als Lösungsmittel kommt Dimethylformamid in Betracht. Man setzt beispielsweise bei 10-50°C zunächst mit einer Alkalicyanidlösung um und oxidiert dann bei 0-10°C mit Brom.

Die 7-Hydroxy-cumarin-Verbindungen der Formel werden zweckmäßig in Form einer wäßrigen Suspension oder Dispersion mit einem Wirkstoffgehalt von 0,01 bis 0,5, vorzugsweise 0,05 bis 0,2 Gewichtsprozent im pH-Bereich von unter 6, insbesondere von 5 bis 1, eingesetzt. Vorteilhaft kann durch Zusatz von 1-10 Gewichtsprozent eines säurebeständigen, vorzugsweise nichtionischen Dispergiermittels, wie beispielsweise eines Polyethers aus Oleylalkohol und 20-50 mol Ethylenoxid, eine sehr feine Verteilung erzielt werden. Aus der erhaltenen Dispersion wird vorteilhaft durch Zusatz eines üblichen Leimungsmittels, wie oxidierte Stärke (5-15 Gewichtsprozent), ein Papierleim hergestellt und mit diesem in der Weise ein Papier imprägniert, daß die Konzentration etwa 0,05 bis 0,2 g Reagenz pro m² beträgt. Man erhält ein weißes Papier, das bei der Behandlung mit einem Tintenlöschstift oder einem anderen alkalischen Reagenz eine kräftige, sehr beständige gelbe oder rote Färbung ergibt.

### Beispiel 1

0,1 g Verbindung der Formel hergestellt durch Kondensation von Benzoxazol-2-yl-essigsäureethylester und Resorcylaldehyd in siedendem Ethanol mit Piperidinacetat als Katalysator,werden in 100 ml Wasser unter Zusatz von 0,005 g eines Dispergiermittels (Polyether aus Oleylalkohol und 50 mol Ethylenoxid) fein dispergiert, mit 10 g oxidierter Stärke versetzt und mit Salzsäure auf pH 2 gestellt. Mit der erhaltenen Dispersion wird ein Papier in der Weise imprägniert, daß die Konzentration etwa 0,1 g Reagenz/m² beträgt. Man erhält ein weißes Papier, das bei der Behandlung mit einem Tintenlöschstift eine kräftige, gelbgrüne, sehr beständige Färbung ergibt.

Ähnlich gute Effekte werden erhalten, wenn man anstelle der Verbindung 1 eine äquivalente Menge einer der folgenden Substanzen einsetzt:

## Patentansprüche

1. Verwendung von 7-Hydroxy-cumarin-Verbindungen der allgemeinen Formel worin
A für einen heterocyclischen Rest, der in der Farbstoffchemie übliche nichtionogene Substituenten enthalten kann,
R für Wasserstoff oder Cyan und
Z für Sauerstoff oder NH stehen und
der Ring B nichtionisch weiter substituiert sein kann, zum Imprägnieren von Papier.

2. Verwendung von 7-Hydroxy-cumarin-Verbindungen gemäß Anspruch 1, dadurch gekennzeichnet, daß
der heterocyclische Rest A der Benzthiazol-, Benzoxazol-, Benzimidazol-, Chinazol-4-on-, Benzo[b]thiophen-, Benzo[b]furan-, 5-Phenyl-1,3,4-oxadiazol-, 5-Phenyl-1,3,4-thiadiazol- oder Pyridin-Reihe angehört und
die Substituenten in A ausgewählt sind aus der Reihe C₁- bis C₄-Alkyl, C₁- bis C₄-Alkoxy, Phenyl-C₁- bis C₃-alkyl, Cyclohexyl, gegebenenfalls durch 1-2C₁- bis C₄-Alkyl, C₁- bis C₂-Alkoxy und/oder Chlor substituiertes Phenyl, Trifluormethyl, Chlor C₁- bis C₄-Alkoxycarbonyl, Carboxyl, gegebenenfalls durch 1-2C₁- bis C₄₋Alkylreste substituierte Carbamoyl- oder Sulfamoylgruppen, C, - bis C₄-Alkylsulfonyl, Phenyl-C₁- bis C₃-alkylsulfonyl, Phenylsulfonyl, C₁- bis C₄-Alkylmercapto und Phenylmercapto und
der Ring B gegebenenfalls noch eine C₁- bis C₃-Alkylgruppe oder Chlor enthält.

3. Verwendung von 7-Hydroxy-cumarin-Verbindungen der Formel worin
Z für Sauerstoff oder NH,
R für Wasserstoff oder Cyan,
X für -0-, -S- oder -N(R¹)-,
R¹ für Wasserstoff, C₁- bis C₄-Alkyl, Benzyl oder Phenyl und
D für die restlichen Glieder eines Benzoxazol-2-yl-, Benzthiazol-2-yl-, Benzimidazol-2-yl-, Chinazol-4-on-2-yl-, 5-Phenyl-1,3,4-oxadiazol-2-yl- oder 5-Phenyl-1,3,4-thiadiazol-2-yl-Restes stehen, wobei
D gegebenenfalls durch 1-2 C₁- bis C₄-Alkyl, 1-2 Chlor, C₁- bis C₂-Alkoxy, Phenyl, Cyclohexyl, C₁- bis C₄-Alkylsulfonyl, Carboxy oder C₁- bis C₂-Alkylcarbonyl substituiert sein kann,
zum Imprägnieren von Papier.

4. Verwendung von 7-Hydroxy-cumarin-Verbindungen gemäß Anspruch 3, dadurch gekennzeichnet, daß
Z für Sauerstoff und
R für Wasserstoff stehen und
X und D zusammen ein gegebenenfalls in der in Anspruch 3 angegebenen Weise substituiertes Benzoxazol-Ringsystem bilden.

## Claims

1. Use of 7-hydroxy-coumarin compounds of the general formula wherein
A represents a heterocyclic radical, which can contain non-ionic substituents customary in dyestuff chemistry,
R represents hydrogen or cyano and
Z represents oxygen or NH and
the ring B can be further substituted non-ionically, for impregnating paper.

2. Use of 7-hydroxy-coumarin compounds according to Claim 1, characterised in that the heterocyclic radical A belongs to the benzthiazole, benzoxazole, benzimidazole, quinazol-4-one, benzo[b]-thiophene, benzo[b]furan, 5-phenyl-1,3,4-oxadiazole, 5-phenyl-1,3,4-thiadiazole or pyridine series and the substituents on A are chosen from the series C₁- to C₄-alkyl, C₁- to C₄-alkoxy, phenyl-C₁- to C₃- alkyl, cyclohexyl, phenyl which may be monosubstituted or disubstituted by C₁- to C₄-alkyl, C₁- to C₂- alkoxy and/or chlorine, trifluoromethyl, chlorine, Cᵢ - to C₄-alkoxycarbonyl, carboxyl, carbamoyl groups or sulphamoyl groups which may be monosubstituted or disubstituted by C₁- to C₄-alkyl radicals, C₁- to C₄-alkylsulphonyl, phenyl-C₁- to C₃-alkylsulphonyl, phenylsulphonyl, C₁- to C₄-alkylmercapto and phenylmercapto and the ring B may also contain a C₁- to C₃-alkyl group or chlorine.

3. Use of 7-hydroxy-coumarin compounds of the formula wherein
Z represents oxygen or NH,
R represents hydrogen or cyano,
X represents -0-, -S- or -N(R¹)-,
R represents hydrogen, C₁- to C₄-alkyl, benzyl or phenyl and
D represents the remaining members of a benzoxazol-2-yl, benzthiazol-2-yl, benzimidazol-2-yl, quinazol-4-on-2-yl, 5-phenyl-1,3,4-oxadiazol-2-yl or 5-phenyl-1,3,4-thiadiazol-2-yl radical, and
D can be monosubstituted or disubstituted by C₁- to C₄-alkyl, chlorine, C₁-C₂-alkoxy, phenyl, cyclohexyl, C₁- to C₄-alkylsulphonyl, carboxyl or Cᵢ- to C₂-alkylcarbonyl,
for impregnating paper.

4. Use of 7-hydroxy-coumarin compounds according to Claim 3, characterised in that
Z represents oxygen and
R represents hydrogen and
X and D together form a benzoxazole ring system which may be substituted in the manner indicated in Claim 3.

## Revendications

1. Utilisation de dérivés de 7-hydroxy-coumarine de formule générale: dans laquelle
A représente un reste hétérocyclique, qui peut contenir des substituants non ionogènes habituels dans la chimie des colorants,
R représente l'hydrogène ou un groupe cyano et
Z représente l'oxygène ou un groupe NH et
le noyau B peut encore porter d'autres substituants non ioniques pour l'imprégnation de papier.

2. Utilisation de dérivés de 7-hydroxy-coumarine selon la revendication 1, caractérisée en ce que le reste hétérocyclique A appartient à la série du benzothiazole, du benzoxazole, du benzimidazole, de la quinoxazole-4-one, du benzo(b)thiophène, du benzo(b)furanne, du 5-phényl-1,3,4-oxadiazole, du 5- phényl-1,3,4-thiadiazole ou de la pyridine, et
les substituants dans A sont choisis parmi les groupes alkyle en C₁-C₄, alcoxy en C₁-C₄, phényl-alkyle en C₁-C₃, cyclohexyle, phényle éventuellement substitué par un ou deux groupes alkyle en C₁-C₄ ou alcoxy en Ci ou C₂ et/ou atomes de chlore, les groupestrifluorométhyles, les atomes de chlore, les groupes (alcoxy en C₁-C₄)carbonyle, carboxyle, les groupes carbamoyle ou sulfamoyle éventuellement substitués par un ou deux restes alkyles en C₁-C₄, des groupes alkylsulfonyle en C₁-C₄, phényl-(alkyl en C₁-C₃)sulfonyle, phénylsulfonyle, alkylmercapto en C₁-C₄ et phénylmercapto, et le noyau B contient éventuellement encore un groupe alkyle en C₁-C₃ ou un atome de chlore.

3. Utilisation de dérivés de 7-hydroxy-coumarine de formule dans laquelle
Z représente l'oxygène ou NH,
R représente l'hydrogène ou cyano,
X représente -0-, -S- ou -N(R¹)-,
R^{l} représente l'hydrogène, alkyle en Cₗ-C₄, benzyle ou phényle, et
D représente les chaînons restants d'un reste benzoxazole-2-yle,benzothiazole-2-yle, benzimidazole-2-yle, quinazole-4-one-2-yle, 5-phényl-1,3,4-oxadiazole -2-yle ou 5-phényl-1,3,4-thiadiazo- le-2-yle, le reste
D pouvant éventuellement être substitué par un ou deux groupes alkyles en C₁-C₄, un ou deux atomes de chlore, par alcoxy en C₁ ou C₂, phényle, cyclohexyle, alkylsulfonyle en Cₗ-C₄, carboxy ou (alkyl en Ci ou C₂)carbonyle,
pour l'imprégnation du papier.

4. Utilisation de dérivés de 7-hydroxy-coumarine selon la revendication 3, caractérisée en ce que
Z représente l'oxygène et
R représente l'hydrogène et
X et D forment ensemble un système cyclique benzoxazole éventuellement substitué comme indiqué à la revendication 3.
